# EUROPÄISCHE PATENTSCHRIFT

(11) **EP 1 631 719 B1**
(45) Veröffentlichungstag und Bekanntmachung des Hinweises auf die Patenterteilung: **14.07.2010**
(21) Anmeldenummer: 04732301.9
(22) Anmeldetag: 12.05.2004
(51) Int. Cl.: D21H 21/48

(54) **WERTDOKUMENT MIT EINEM SICHERHEITSELEMENT UND VERFAHREN ZUR HERSTELLUNG DES WERTDOKUMENTS**
VALUE DOCUMENT PROVIDED WITH A SAFETY ELEMENT AND METHOD FOR PRODUCING SAID VALUE DOCUMENT
DOCUMENT DE VALEUR DOTE D'UN ELEMENT DE SECURITE ET PROCEDE DE FABRICATION DE CE DOCUMENT DE VALEUR

(30) Priorität: 11.06.2003 DE 10326645
(43) Veröffentlichungstag der Anmeldung: 08.03.2006
(73) Patentinhaber: Bundesdruckerei GmbH, 10958 Berlin (DE)
(72) Erfinder: FRANZ-BURGHOLZ, Arnim, 14612 Falkensee (DE); MUTH, Oliver, 12277 Berlin (DE); PAESCHKE, Manfred, 16352 Basdorf (DE); JAKOB, Kuen, 10585 Berlin (DE)
(74) Vertreter: Richardt, Markus Albert
(86) Internationale Anmeldenummer: PCT/EP2004/005093
(87) Internationale Veröffentlichungsnummer: WO 2004/109014

(56) Entgegenhaltungen:
- EP-A- 1 138 743
- WO-A-99/37836
- DE-A- 3 121 491
- DE-A- 3 121 523
- DE-A- 4 126 051
- DE-A- 10 134 977
- DE-A- 19 708 543
- US-A- 5 496 582

## Beschreibung

Die Erfindung bezieht sich auf ein Wertdokument mit mindestens einem Sicherheitselement,
das in einem Markierungsbereich eine auf einem Trägerkörper aufgebrachte, elektrolumineszierende Pigmente umfassende Markierungsschicht umfasst. Sie betrifft weiter ein zur Verwendung in einem derartigen Wertdokument geeignetes elektrolumineszierendes Pigment, ein Verfahren zur Herstellung eines derartigen Wertdokuments und ein Verfahren zur Herstellung derartiger elektrolumineszierender Pigmente.

Lumineszenzfähige Verbindungen allgemeiner Art sind in DE 101 34 977 A1 offenbart.

Zum Schutz vor Fälschungen oder Nachahmungen werden Wert- oder Sicherheitsdokumente, wie beispielsweise Banknoten, Ausweiskarten oder Chipkarten, mit so genannten Sicherheitsmerkmalen oder Sicherheitselementen versehen, die beispielsweise bei papierförmigen Wertdokumenten unter anderem eine Nachahmung durch Anfertigung von Farbkopien sicher ausschließen sollen. Die Sicherheitselemente können dabei insbesondere als optisch variable Elemente, wie beispielsweise Hologramme oder Interferenzschichtelemente, ausgestaltet sein, die beim Betrachten abhängig vom 20 Betrachtungswinkel unterschiedliche Farbeindrücke vermitteln, beim Kopiervorgang aber nicht auf die Kopie mitübertragen werden. Derartige Sicherheitselemente sind jedoch nicht oder nur schwer maschinell auslesbar oder auswertbar, so dass eine automatisierte Sicherheitsüberprüfung der jeweiligen Wertdokumente nur bedingt und mit hohem technischen Aufwand möglich ist.

Aus der DE 197 08 543 ist jedoch ein Wertdokument bekannt, das sich in besonderem Maße auch für eine automatisierte Auswertung seiner Sicherheitselemente eignet. Dazu weist das Wertdokument als Sicherheitselement in einem Markierungsbereich eine auf einem Trägerkörper, beispielsweise dem Banknotenpapier, aufgebrachte Markierungsschicht auf, die mit elektrolumineszierenden Pigmenten versetzt ist. Bei der Überprüfung oder Authentifizierung dieses Sicherheitselements wird die die elektrolumineszierenden Pigmente enthaltende Markierungsschicht berührungslos über ein entsprechend ausgestaltetes Prüfgerät mit einem elektrischen Wechselfeld beaufschlagt.

Das elektrische Wechselfeld regt die in der Markierungsschicht enthaltenen elektrolumineszierenden Pigmente ihrerseits zur Aussendung elektromagnetischer Strahlung an, die unmittelbar oder mittelbar in einem geeigneten Empfänger registriert werden kann. Insbesondere in Kombination mit dem entsprechenden Prüfgerät ist das solchermaßen ausgestattete Wertdokument somit in besonderem Maße für eine automatisierte und somit besonders zuverlässige Auswertung mit nur begrenztem technischen Aufwand besonders geeignet.

Der Erfindung liegt die Aufgabe zugrunde, ein Wertdokument der oben genannten Art anzugeben, das einen besonders hohen Sicherheitsstandard aufweist. Zudem sollen ein zur Verwendung in einem derartigen Wertdokument geeignetes elektrolumineszierendes Pigment, ein Verfahren zur Herstellung eines derartigen Wertdokuments und ein Verfahren zur Herstellung derartiger Pigmente angegeben werden.

Bezüglich des Wertdokuments wird diese Aufgabe erfindungsgemäß dadurch gelöst, dass die elektrolumineszierenden Pigmente jeweils einen aus elektrolumineszierendem Material gebildeten Pigmentkem umfassen, der von einer optisch aktiven Beschichtung umgeben ist.

Die Erfindung geht dabei von der Überlegung aus, dass das Wertdokument für einen besonders hohen Sicherheitsstandard mit elektrolumineszierenden Pigmenten ausgerüstet sein sollte.

Bei der Auswertung von durch elektrolumineszierende Pigmente emittierter Strahlung ist üblicherweise eine Abstimmung des Empfängerteils des eingesetzten Prüfgeräts auf das Emissionsspektrum der elektrolumineszierenden Pigmente vorgesehen. Beim gezielten Einsatz von elektrolumineszierenden Pigmenten mit voneinander unterscheidbaren Spektren ist es somit möglich, die charakteristische Signatur des Sicherheitsmerkmals besonders prägnant zu gestalten und somit die Qualität der Authentifizierung zu verbessern, Im Sinne einer Echtheitserkennung kann dabei auch vorgesehen sein, zur Ermittlung eines Grads der Übereinstimmung ein bei der Prüfung empfangenes Spektrum mit einem erwarteten Spektrum zu vergleichen. Dabei ist eine um so höhere Genauigkeit bei der Auswertung und somit einer um so höhere Sicherungsfunktion des jeweiligen Sicherheitsmerkmals für das Wertdokument erreichbar, je spezifischer das von den elektrolumineszierenden Pigmenten emittierte Spektrum eingestellt werden kann, wobei ein eher scharf definiertes Spektrum eine höhere Selektivität und Nachweisgenauigkeit erlaubt als ein eher breitbandiges Spektrum. Demgegenüber sind die Emisssionsspektren bekannter elektrolumineszierender Pigmente jedoch vergleichsweise breitbandig und über die Einstellung geeignetere Dotierungen nur auf eine begrenzte Anzahl eindeutig voneinander unterscheidbarer Spektren ausbaubar.

Das Wertdokument sollte für einen besonders hohen Sicherheitsstandard mit elektrolumineszierenden Pigmenten ausgerüstet sein, die in besonderem Maße für die Emission eines charakteristischen, selektiv identifizierbaren Spektrums ausgelegt sind. Ein derartiges selektiv identifizierbares Spektrum sollte insbesondere eine vergleichsweise geringe Bandbreite aufweisen, so dass bei einer wellenlängensensitiven Auswertung eine besonders zuverlässige Zuordnung emittierter Signale zu individuellen Pigmentgruppen oder-sorten möglich ist. Eine Echtheitserkennung kann dabei nämlich insbesondere vom Vorhandensein spezifischer Pigmentgruppen oder-sorten abhängig gemacht werden. Für eine vergleichsweise geringe Bandbreite des emittierten Spektrums ist eine Beschichtung der elektrolumineszierenden Pigmentkeme derart vorgesehen, dass wellenlängenabhängig eine teilweise "Filterung" des eigentlich vom elektrolumineszierenden Material emittierten Spektrums erfolgt. Die Beschichtung ist dazu als eine optisch aktive Beschichtung ausgelegt. Dabei erfolgt beispielsweise bei einer einlagigen Beschichtung eine wellenlängenselektive Transmission durch die Verwendung einer nichtlinear absorbierenden Beschichtung. Bei einer derartigen nichtlinear absorbierenden Beschichtung können beispielsweise durch eine gezielte Dotierung der Beschichtung z.B. mit Metallionen (Fe³⁺, Co³⁺, Ni³⁺) geeignete energetische Niveaus im Kristallgitter der Beschichtung erzeugt sein, die bei ausreichender Lichtintensität anregbar sind und somit die Nichtlinearität bewirken. Die Beschichtung kann dabei derart ausgelegt sein, dass Teile des Emissionsspektrums definiert unterdrückt werden.

Besonders vorteilhafte optische Eigenschaften sind zweckmäßigerweise erreichbar durch eine gezielte Nutzung von Interferenzeffekten, durch die das emittierte Spektrum in einzelnen Wellenlängen oder Wellenlängenbereichen gezielt unterdrückt oder abgeschwächt werden kann. Eine Nutzung derartiger Interferenzeffekte ist realisiert durch eine Beschichtung der elektrolumineszierenden Pigmentkerne, die vorzugsweise mindestens zwei Lagen aufweist, die sich in ihrem Brechungsindex voneinander unterscheiden.

Grundsätzlich ist die Beschichtung von Pigmenten mit Folgen dünner Schichten mit variierendem Brechungsindex bekannt aus der EP 1 138 743 A1 oder aus der EP 0 852 977 A1. Die dort offenbarten Konzepte sind allerdings auf die Beschichtung magnetischer Pigmentkerne ausgerichtet, wobei die Beschichtungen einen erhöhten Brechungsindex und damit eine hohe Reflektivität und eine helle Farbe der Pigmente sicherstellen sollen. Die in diesen Druckschriften beschriebenen Methoden zur Aufbringung der Beschichtungen auf die Pigmentkerne können auch beim nun vorliegenden
Konzept zur Anwendung kommen.

Vorteilhafterweise ist das Wertdokument für eine Aufbringung des Sicherheitselements mit einem drucktechnischen Verfahren, vorzugsweise mittels Siebdruck, Stichtiefdruck, Offsetdruck, Lettersetdruck oder einem Transferverfahren auf den Trägerkörper geeignet. Dazu weisen die Pigmente zweckmäßigerweise eine mittlere Pigmentgröße von etwa 1 µm bis 50 µm, vorzugsweise von etwa 3 µm bis 8 µm auf, so dass sie insbesondere zur Anwendung in einem Sicherheitsdruckverfahren geeignet sind.

Besonders feinkörnige Pigmente, die demzufolge in besonderem Maße für die Verwendung in einem drucktechnischen Verfahren geeignet sind, sind erhältlich, indem das den jeweiligen Pigmentkern bildende elektrolumineszierende Material vorteilhafterweise eine bevorzugt kubische Kristallstruktur aufweist.

Das den jeweiligen Pigmentkern bildende elektrolumineszierende Material besteht zweckmäßigerweise aus einer II-VI-Verbindung, nämlich erfindungsgemäß aus (co-)dotiertem ZnS, ZnSe, SrS, CaS oder CdS, wobei die Dotierung als Aktivator Cu und/oder Au und/oder Mn und als Koaktivator Halogenidionen oder 3-wertige Kationen umfasst. Alternative oder zusätzliche vorteilhafte Dotierungen können Ag, Fe, Co, Ni und/oder Seltene Erden, wie insbesondere Tm, Tb, Dy, Gd, Yb, Sm, Eu, umfassen.

Die den Pigmentkern in der Art einer Mikroverkapselung umgebende Beschichtung weist zumindest eine Lage aus anorganischem Material auf. Das anorganische Material umfasst ein Metall aus Fe und/oder Co und/oder Ni und/oder Cr und/oder Mo und/oder W und/oder V und/oder Nb, vorzugsweise aus Oxiden, Nitriden, Oxysulfiden, Sulfiden von Metallen bzw. Halbmetallen, welche ggf. mit Metallen oder Halbmetallen (co-)dotiert sind, auf. Dabei ist in weiterer vorteilhafter Ausgestaltung als anorganisches Material SiO₂, SiO, TiO₂, NiO, Ni₂O₃, CoO, Co₂O₃, Y₂O₃ oder ZrO₂ vorgesehen.

Abhängig von der elektrischen Leitfähigkeit der Beschichtung könnte die Verkapselung der Pigmentkerne durch die Beschichtung in der Art eines Farradayschen Käfigs dazu führen, dass der Pigmentkern vollständig von extern aufgeprägten elektrischen Feldern abgeschirmt ist. Dies würde die Anregung des Pigmentkerns durch das elektrische Feld, insbesondere das elektrische Wechselfeld, bei der Authentifizierung des Wertdokuments erschweren oder vollständig unmöglich machen. Daher bedeckt in weiterer vorteilhafter Ausgestaltung die Beschichtung die Oberfläche des jeweiligen Pigmentkerns lediglich teilweise.

Vorteilhafterweise ist die Beschichtung dazu ausgelegt, das Emissionsspektrum des jeweiligen Pigmentkerns in besonderem Maße zu profilieren und für eine besonders charakteristische Signatur zu modifizieren. Um in diesem Sinne ein Emissionsspektrum des Pigments mit vergleichsweise geringer Bandbreite bereitzustellen, ist die Beschichtung in besonders vorteilhafter Ausgestaltung hinsichtlich der Brechungsindices ihrer Lagen derart gewählt und/oder in ihrer Beschichtungsdicke derart dimensioniert, dass die spektrale Transmission der Beschichtung bei einer vorgegebenen Wellenlänge, vorzugsweise einer Wellenlänge, bei der das natürliche Emissionsspektrum des elektrolumineszierenden Materials besonderes ausgeprägt ist, ein Maximum aufweist. Dabei werden die Materialparameter Brechungsindex und/oder Schichtdicke gezielt derart vorgegeben, dass aufgrund der Nutzung der Interferenzeffekte in der Beschichtung die gewünschte Fokussierung des Emissionsspektrums der Pigmente eintritt. Durch entsprechende Vorgaben kann die Beschichtung beispielsweise in der Art eines Bandfilters oder in der Art eines oberen oder unteren Kantenfilters wirken, und Maxima können verschoben werden oder zusätzliche Maxima können im Emissionsspektrum erzeugt werden.

Bezüglich des elektrolumineszierenden Pigments wird die genannte Aufgabe gelöst, indem ein aus elektrolumineszierendem Material gebildeter Pigmentkem von einer Beschichtung mit nichtlinearem Transmissions - und/oder Absorptionsverhalten umgeben ist. Besonders vorteilhafte Weiterbildungen des elektrolumineszierenden Pigments und der Beschichtung entsprechen den für das Wertdokument vorgesehenen Ausgestaltungen.

Ein derartiges elektrolumineszierendes Pigment kann vorzugsweise auch in einer lumineszierenden Vorrichtung als lichtemittierender Bestandteil von Leuchtdioden, Displays oder Hintergrundbeleuchtungen verwendet werden. Durch die Beschichtung wird das elektrolumineszierende Pigment zweckmäßigerweise vor Umwelteinflüssen, insbesondere vor Wasserdampfmigration, geschützt.

Zur Lösung der auf das Verfahren zur Herstellung des Wertdokuments gerichteten Aufgabe werden zwei Varianten vorgeschlagen, die einzeln oder auch in Kombination miteinander zur Anwendung kommen können. In einer ersten Variante wird zur Herstellung der Markierungsschicht ein Harz auf den Trägerkörper aufgebracht und erweicht, wobei im erweichten Zustand des Harzes Pigmentkeme derart aufgebracht werden, dass die Pigmentkeme zumindest teilweise in das Harz einsinken, so dass lediglich ein Teil der Oberfläche der Pigmentkeme aus dem Harz herausschaut, wobei anschließend mittels Physical Vapor Deposition (PVD) und/oder Chemical Vapor Deposition (CVD) die Beschichtung aufgebracht wird. Damit wird sichergestellt, dass bei der Beschichtung der Pigmentkeme lediglich ein Teil von deren Oberfläche mit der Beschichtung versehen wird, so dass eine Abschirmung der Pigmentkeme gegenüber dem anregenden elektrischen Feld infolge einer sie durchgängig umschließenden Oberflächenbeschichtung sicher ausgeschlossen ist.

Dabei wird vorteilhafterweise ein Harz auf Acrylatbasis verwendet, wobei in alternativer oder zusätzlicher vorteilhafter Weiterbildung die Pigmentkeme über ein Sieb auf das Harz aufgestreut werden. Die Verwendung de Siebs ermöglicht dabei auf besonders einfache Weise eine hohe Homogenität und Gleichverteilung der Pigmentkerne über die Oberfläche.

In einer zweiten Variante wird die Markierungsschicht mittels eines Druckverfahrens, vorzugsweise mittels Siebdruck, Stichtiefdruck, Offsetdruck, Lettersetdruck oder einem Transferdruckverfahren auf den Trägerkörper aufgebracht. Ein derartiges Verfahren eignet sich in besonders günstigem Maße für die Herstellung großer Stückzahlen mit vergleichsweise einfachen Mitteln.

Dabei wird in vorteilhafter Weise beim Aufbringen der Markierungsschicht eine Druckfarbe verwendet, in der zusätzlich zu den elektrolumineszierenden Pigmenten ein Löse- und/oder ein Bindemittel enthalten sind. Zweckmäßigerweise ist die Druckfarbe hinsichtlich ihrer Zusammensetzung und hinsichtlich ihrer Bestandteile für eine besonders günstige Verwendbarkeit in einem Druckprozess ausgelegt,. Dazu enthält die Druckfarbe vorteilhafterweise einen Pigmentanteil von weniger als 30 %, vorteilhafterweise von weniger als 25 %.

Bezüglich des Verfahrens zur Herstellung von für den Einsatz im Wertdokument besonders geeigneten elektrolumineszierenden Pigmenten wird die genannte Aufgabe in einer zweiten Variante gelöst, indem Pigmentkeme mittels Physical Vapor Deposition (PVD), Chemical Vapor Deposition (CVD) und/oder Plasmaverfahrens und/oder eines Sol-Gel-Prozesses und/oder Aufpolymerisierens und/oder elektrochemischer/galvanischer Beschichtung und/oder Wirbelschichtverfahren und/oder mittels Selbstanordnung (self-assembling) und/oder Hybridisierung mit der Beschichtung versehen werden. Um dabei zur Vermeidung einer Abschirmung des Pigmentkerns vom aufgeprägten elektrischen Feld sicherzustellen, dass die Beschichtung den Pigmentkern lediglich teilweise umschließt, werden die Pigmentkerne erfindungsgemäß nach ihrer Beschichtung einem Mahlvorgang derart unterzogen, dass ein Teil der Beschichtung jeweils weggebrochen wird, so dass anschließend höchstens ein Teil der Oberfläche des jeweiligen Pigmentkerns mit der Beschichtung bedeckt ist.

Der Mahlvorgang wird dabei zweckmäßigerweise in einer Kugelmühle durchgeführt, wobei vor Beginn oder während des Mahlens ein Mahlhilfsmittel zugeführt wird. Als Mahlhilfsmittel ist dabei besonders geeignet Acetylcholin und/oder Öl und/oder eine wässrige Suspension.

Für einen besonders geringen Herstellungsaufwand kann der Mahlvorgang vorteilhafterweise in die Farbherstellung integriert sein. Dazu wird der Mahlvorgang vorteilhafter weise bei einer Farbherstellung in einem Dreiwalzenfarbstuhl durchgeführt, wobei die beschichteten Pigmente Bestandteil der Farbe sind. Als weitere Bestandteile der Farbe sind dabei vorteilhafterweise Farbbinder und Farbpigmente vorgesehen. Um die gewünschte vergleichsweise feinkörnige Struktur der Pigmente sicherzustellen, wird der Abstand der Oberflächen der Walzen des Dreiwalzenfarbstuhls vorteilhafterweise auf einen Wert von maximal dem mittleren Durchmesser der Pigmente eingestellt.

Der Mahlvorgang wird in vorteilhafter Ausgestaltung für maximal zwei Stunden durchgeführt, so dass sichergestellt ist, dass die Beschichtung nicht vollständig von den Pigmentkernen wieder entfernt wird.

Die mit der Erfindung erzielten Vorteile bestehen insbesondere darin, dass durch eine optisch aktive Beschichtung der Pigmentkeme eine wellenlängenselektive Transmission erfolgt. Diese wird beispielsweise bei einer einlagigen Beschichtung mittels einer nichtlinear absorbierenden Beschichtung durch eine gezielte Dotierung z.B. mit Metallionen (Fe³⁺, Co³⁺, Ni³⁺) erreicht. Ferner kann durch eine mehrlagige Beschichtung der Pigmentkeme, bei der zwei, drei oder auch mehr Beschichtungslagen mit ganz oder teilweise unterschiedlichen Brechungsindices vorgesehen sein können, aufgrund von Interferenzeffekten eine gezielte Modifikation des von den elektrolumineszierenden Pigmentkemen emittierten Spektrums ermöglicht werden. Dieses Spektrum kann dabei insbesondere vergleichsweise schmalbandig gestaltet werden, so dass eine besonders charakteristische Signatur des Emissionsspektrums erreichbar ist. Es ist damit möglich, durch eine geeignete Materialwahl für den elektrolumineszierenden Pigmentkem in Kombination mit der Vorgabe geeignet gewählter Beschichtungsparameter, also insbesondere geeignet gewählter Brechungsindices und Schichtdicken für die Beschichtungslagen, voneinander anhand ihres Emissionsspektrums unterscheidbare Pigmentgruppen oder -sorten vorzugeben, so dass hinsichtlich ihrer charakteristischen Emissionswellenlänge voneinander unterscheidbare Sicherheitsmerkmale bereitstellbar sind.

Durch die damit erreichbare hohe Flexibilität bei den Emissionseigenschaften in den Sicherheitsmerkmalen ist ein besonders hoher Sicherheitsstandard im jeweiligen Sicherheitsdokument erreichbar. Die Möglichkeit der gezielten Nutzung der Eigenschaften der Beschichtung von Pigmenten wird somit nunmehr für eine für die maschinelle Verifizierung von Wert- und Sicherheitsdokumente wichtige Pigmentklasse erschlossen.

Darüber hinaus ist in besonders günstiger Weise auch eine lokale Verstärkung des anregenden elektrischen Feldes erreichbar, wenn die Beschichtung zumindest in einer der Lagen eine gewisse elektrische Leitfähigkeit aufweist. Die jeweilige Beschichtungslage wirkt dann nämlich in der Art einer lokalen, in unmittelbarer räumlicher Nähe des elektrolumineszierenden Materials befindlichen "floatenden" Elektrode, die eine Komprimierung und Fokussierung des berührungslos von außen aufgebrachten elektrischen Feldes im unmittelbaren Umgebungsbereich des elektrolumineszierenden Materials bewirkt. Dadurch kann auch bei vergleichsweise geringer extern aufgeprägter Feldstärke lokal das Anregungsfeld des elektrolumineszierenden Materials überschritten werden, so dass mit vergleichsweise geringen extern ausgeprägten Feldstärken eine zuverlässige Anregung der Lumineszenz ermöglicht ist. Gerade durch die besonders vorteilhafte Kombination dieser Effekte ist somit sowohl ein besonders prägnantes, schmalbandiges Spektrum erzeugbar als auch bei der Auswertung die Verwendung vergleichsweise geringer Prüffeldstärken möglich.

Ein Ausführungsbeispiel der Erfindung wird anhand einer Zeichnung näher erläutert. Darin zeigen:
- Fig. 1: ein Wertdokument in Draufsicht,
- Fig. 2: den Markierungsbereich des Wertdokuments nach Fig. 1 im Schnitt,
- Fig. 3: Schnitte durch ein Sicherheitselement des Wertdokuments nach Fig. 1 (schematisch),
- Fig. 4, 5: jeweils ein elektrolumineszierendes Pigment im Schnitt,
- Fig. 6: schematisch je ein Emissionsspektrum eines elektrolumineszierenden Pigments mit unbeschichteten (Fig. 6a) und beschichteten (Fig. 6b-6g) Pigmenten,
- Fig. 7: Beispiele für elektrolumineszierende Pigmente im Schnitt, und
- Fig. 8: einen Schnitt durch einen Teil eines Sicherheitselements während dessen Herstellung (schematisch).

Gleiche Teile sind in allen Figuren mit denselben Bezugszeichen versehen.

Das Wertdokument 1 gemäß Figur 1, bei dem es sich beispielsweise um eine Banknote, eine Ausweiskarte, eine Chipkarte oder um ein beliebiges anderes gegen Fälschung oder Kopie gesichertes Sicherheitsdokument oder -erzeugnis handeln kann, umfasst als Grundelement einen Trägerkörper 2, der je nach Anwendungszweck des Wertdokuments 1 aus Papier, aus Kunststoff, aus laminierten Kunststoffschichten oder aus anderem geeignet gewählten Material aufgebaut sein kann. Auf dem Trägerkörper 2 ist in einem Markierungsbereich 4 ein Sicherheitselement 6 aufgebracht. Das Sicherheitselement 6 und der von diesem abgedeckte Markierungsbereich 4 können nach beliebigen, auf den Anwendungszweck zugeschnittenen Kriterien dimensioniert und ausgestaltet sein und insbesondere zur optischen Wiedergabe eines Druckbildes, beispielsweise eines Zahlenwertes, ausgestaltet sein.

Das Sicherheitselement 6 dient in der Art eines Sicherheitsmerkmals zur Erkennung, ob das Wertdokument 1 echt ist. Hierfür werden Verifikations- oder Authentifizierungsverfahren angewendet, die bestimmte chemische oder physikalische Eigenschaften des Sicherheitsmerkmals überprüfen und so erkennen, ob das Sicherheitsmerkmal den erwarteten Vorgaben entspricht.

Das Sicherheitselement 6 ist in besonderem Maße für eine automatisierte Auswertbarkeit seiner Sicherungsfunktion ausgestaltet. Dazu umfasst das Sicherheitselement 6, wie dies im Ausführungsbeispiel nach Figur 2 im Schnitt gezeigt ist, im Markierungsbereich 4 eine auf den Trägerkörper 2 aufgebrachte Markierungsschicht 8. Die Markierungsschicht 8 ist dabei zur Sicherstellung einer automatisierten Auswertbarkeit auf der Basis elektrolumineszierender Pigmente 10 aufgebaut. Dabei ist zur Authentifizierung oder Auswertung des Sicherheitselements 6 die berührungslose Einstrahlung elektromagnetischer Strahlung in die Markierungsschicht 8 von einem geeignet gewählten Prüfgerät aus, wie dies beispielsweise in der DE 197 08 543 offenbart ist, vorgesehen. Die in die Markierungsschicht 8 eingestrahlte elektromagnetische Strahlung löst in den Pigmenten 10 Elektrolumineszenzerscheinungen aus, wobei die dabei generierte elektromagnetische Antwortstrahlung durch einen geeigneten Sensor erfasst und automatisiert ausgewertet werden kann.

Wie in Figur 3a dargestellt, kann die Markierungsschicht 8 durch ein drucktechnisches Verfahren, insbesondere mittels Siebdruck, Stichtiefdruck, Offsetdruck oder Lettersetdruck, auf den Trägerkörper 2 aufgebracht sein. Dabei umfasst die Markierungsschicht 8 einerseits die elektrolumineszierenden Pigmente 10 und andererseits weitere Bestandteile der Druckfarbe, wie beispielsweise Farbpigmente und/oder Farbbinder 12. Alternativ zum Druckverfahren kann dabei auch eine andere Beschichtungstechnik, wie beispielsweise Lackieren, eingesetzt sein. Im Ausführungsbeispiel nach Figur 3b besteht das Sicherheitselement hingegen aus einem Substrat 14 und einer Beschichtung 16. Das Substrat 14 kann dabei ein Papier-, ein Kunststoff- oder ein Verbundmaterial sein. Als Beschichtung 16 könnte in diesem Fall ein die elektrolumineszierenden Pigmente 10 umfassendes Pulver oder auch ein Gemisch der in Figur 3a dargestellten Art verwendet werden. Das Sicherheitselement 6 mit dem in Figur 3b gezeigten Aufbau kann mit dem Wertdokument 1 beispielsweise durch Kleben oder Laminieren verbunden werden.

In einem weiteren Ausführungsbeispiel für die Herstellung des Sicherheitselements 6 oder des Wertdokuments 1 kann ein die elektrolumineszierenden Pigmente 10 umfassendes Pulver mit Kunststoffteilchen oder Kunststoffvorläuferteilchen vermischt und zu einer Folie mittels Kalandrieren, Extrudieren oder Filmgießen verarbeitet werden. Die Folie kann dabei an sich bereits das Wertdokument 1 oder das Sicherheitselement 6 darstellen oder mittels eines oder mehrerer Laminier- oder Klebeschritte mit einem Träger verbunden werden.

Das Sicherheitselement 6 ist für die Einhaltung besonders hoher Sicherheitsstandards ausgelegt. Dazu ist sichergestellt, dass die elektrolumineszierenden Pigmente 10 des Sicherheitselements 6 ein besonders schmalbandiges Emissionsspektrum in Reaktion auf das eingestrahlte elektrische Wechselfeld aufweisen, so dass bei geeigneter Abstimmung des Prüfgeräts eine individualisierte Erkennung und Zuordnung einer spezifizierten Gruppe oder Sorte von elektrolumineszierenden Pigmenten 10 ermöglicht ist. Um dies zu gewährleisten, umfassen die elektrolumineszierenden Pigmente 10 jeweils einen in Figur 4 beispielhaft dargestellten Pigmentkem 20, der von seiner Oberfläche 22 begrenzt ist. Der Pigmentkem 20 besteht aus einem elektrolumineszierenden Material, das heißt aus einem Material, das bei Anlegen eines elektrischen Wechselfeldes elektromagnetische Strahlung aussendet. Typische elektrolumineszierende Materialien bestehen aus einem Wirtsgitter, einer II-VI-Verbindung, beispielsweise Zinksulfid (ZnS), Zinkselenid (ZnSe), Strontiumsulfid (SrS), Calciumssulfid (CaS) oder Cadmiumsulfid (CdS). Derartige Materialien weisen einen Aktivator auf, wobei dieser Aktivator als Dotierung im Wirtsgitter vorgesehen ist. Derartige Dotierungen können aus Kupfer (Cu), Gold (Au) oder Mangan (Mn) bestehen.

Des Weiteren weisen elektrolumineszierende Materialien Koaktivatoren auf, die ebenfalls Dotierungen des Wirtsgitters sind. Diese Dotierungen können zum einen als Halogenidionen (Chlorionen (Cl⁻), Bromionen (Br⁻) oder Jodionen (I⁻)) oder als 3-wertige Kationen (Aluminiumionen (Al³⁺), Galliumionen (Ga³⁺), Indiumionen (In³⁺), Europiumionen (Eu³⁺), Prometiumionen (Pm³⁺), Praseodymionen (Pr³⁺)) ausgebildet sein. Ein weitverbreitetes elektrolumineszierendes Material besteht beispielsweise aus einem Zinksulfid-Wirtsgitter mit einer Mangan- und Chlordotierung (ZnS: Mn, Cl) und weist bevorzugt ein kubisches Kristallgitter auf. Alternativ oder zusätzlich kann die Dotierung Silber (Ag), Eisen (Fe), Kobalt (Co), Nickel (Ni) und/oder ausgewählte Seltene Erden wie Thulium (Tm), Terbium (Tb), Dysprosium (Dy), Gadolinium (Gd), Ytterbium (Yb), Samarium (Sm), Europium (Eu) umfassen.

Die von den elektrolumineszierenden Pigmentkemen 20 bei Anregung durch ein elektrisches Wechselfeld ausgesandte elektromagnetische Strahlung liegt in einem Wellenlängenbereich zwischen 200 nm bis 3 µm. Der mittlere Durchmesser (der sogenannte D-Index 50-Wert) derartiger Pigmentkeme 20 beträgt im Ausführungsbeispiel höchstens 30 µm, vorzugsweise weniger als 25 µm, besonders vorteilhafterweise etwa 1 µm bis 15 µm.

Um die gewünschten optischen Eigenschaften zu gewährleisten, ist zur Bildung der eigentlichen Pigmente 10 der jeweilige Pigmentkem 20 von einer zumindest einlagigen optisch aktiven Beschichtung 24 umgeben. Dabei erfolgt beispielsweise bei einer einlagigen Beschichtung eine wellenlängenselektive Transmission mittels einer nichtlinear absorbierenden Beschichtung durch gezielte Dotierung z.B. mit Metallionen (Fe³⁺, Co³⁺, Ni³⁺). Im Ausführungsbeispiel nach Figur 5 ist dabei, um zusätzlich Interferenzeffekte gezielt zu nutzen, eine optisch aktive Beschichtung 24 aus drei Lagen 26, 28, 30 gezeigt. Es kann aber auch eine andere geeignet gewählte Anzahl von Beschichtungslagen, beispielsweise zwei oder auch mehr als drei, vorgesehen sein.

Die diese Beschichtung 24 bildenden Lagen 26, 28, 30 sind im Ausführungsbeispiel aus anorganischem Material ausgeführt. Sie können aber auch organische Materialien auf Polymerbasis, wie beispielsweise PET und/oder PMMA sein. Als anorganisches Material kommen Metalle, insbesondere Eisen (Fe), Kobalt (Co), Nickel (Ni), Chrom (Cr), Molybdän (Mo), Wolfram (W), Vanadium (V) oder Niob (Nb) in Betracht. Metalloxid-Schichten sind vorzugsweise aus Siliziumdioxid (SiO₂) Sliziummonoxid (SiO), Titandioxid (TiO₂) Yttriumoxid (Y₂O₃) oder Zirkondioxid (ZrO₂) aufgebaut. Die Dicke einer derartigen Lage 26, 28, 30 sollte höchstens 1 µm betragen, vorzugsweise aber 50 bis 200 nm.

Die optisch aktive Beschichtung 24 ist auf dem jeweiligen Pigmentkem mit dem Ziel aufgebracht, durch gezielte Ausnutzung von Interferenzen das Emissionsspektrum des elektrolumineszierenden Materials des Pigmentkerns 20 geeignet zu modifizieren und insbesondere vergleichsweise schmalbandig zu machen. Dafür sind die Lagen 26, 28, 30 der Beschichtung 24 des Ausführungsbeispiels derart gewählt, dass sich der Brechungsindex zwischen benachbarten Lagen 26, 28, 30 erheblich unterscheidet. In diesem Fall ist gewährleistet, dass das den Pigmentkem 20 bildende elektrolumineszierende Material bei Anregung durch ein elektrisches Wechselfeld eine elektromagnetische Strahlung aussendet, die dann die Beschichtung 24 Interferenzeffekten aussetzt.

Die Lagen 26, 28, 30 sind im Hinblick auf die Schichtdicke und ihre jeweilige Brechzahl derart ausgebildet, dass die vom elektrolumineszierenden Material des Pigmentkerns 20 ausgesendete elektromagnetische Strahlung die Schichten nur in bestimmten, vorgegebenen Bereichen des Wellenlängenspektrums passiert. Dabei wird die folgende bekannte Gesetzmäßigkeit genutzt: $n ⋅ d = m ⋅ \frac{λ}{2}$
oder $n ⋅ d = m ⋅ \frac{λ}{4} ,$
je nachdem, ob in dem betreffenden Wellenbereich eine Verstärkung oder eine Auslöschung erreicht werden soll, wobei m eine ganze Zahl und λ die Wellenlänge der elektromagnetischen Strahlung ist, die verstärkt oder ausgelöscht werden soll. Die Lagen 26, 28, 30 werden dann als sogenannten $\frac{λ}{2}$- bzw. $\frac{λ}{4}$-Schichten bezeichnet.

Durch die Verwendung einer derartigen Beschichtung 24 für die Pigmentkerne 20 lässt sich das Emissionsspektrum der Pigmentkeme 20 signifikant modifizieren, wie dies beispielhaft anhand der Spektren in den Figuren 6a bis 6g erläutert ist. Während, wie in Figur 6a qualitativ in Form eines Intensitäts(I)-Wellenlängen(λ)-Spektrums für einen nicht beschichteten Pigmentkem 20 dargestellt, das elektrolumineszierende Material ein vergleichsweise breitbandiges Emissionsspektrum mit einem Maximum bei einer Wellenlänge λ₀ aufweist, lässt sich die Breite dieses Spektrums durch die Beschichtung 24 signifikant reduzieren. Ein Beispiel hierfür ist in Figur 6b anhand eines weiteren Intensitäts(I)-Wellenlängen(λ)-Spektrums dargestellt. Dieses für aus mit einer Beschichtung 24 versehenen Pigmentkemen 20 gebildeten elektrolumineszierenden Pigmenten 10 charakteristische Spektrum weist eine deutlich geringere Bandbreite Δλ im Vergleich zum in Figur 6a gezeigten Spektrum auf. Bei dem in den Figuren 6b und 6c gezeigten Ausführungsbeispielen ist die Beschichtung 24 dabei derart gewählt, dass sowohl für Wellenlängen unterhalb der Wellenlänge λ₀ (bzw. λ₀ und λ₁ als auch für Wellenlängen oberhalb der Wellenlänge λ₀ (bzw. λ₀ und λ₁) eine Filterung oder Abschwächung der emittierten Strahlung vorgenommen wird, so dass in diesem Fall die Beschichtung 24 in der Art eines Bandfilters wirkt und ein Maximum erzielt wird (Figur 6b) oder mehrere Maxima, z.B. zwei Maxima (Figur 6c), erzielt werden. Je nach gewünschter Vorgabe an das Spektrum der elektrolumineszierenden Pigmente 10 kann die Beschichtung 24 aber auch in der Art eines oberen Kantenfilters (Figur 6d), der insbesondere die emittierte Strahlung einer Wellenlänge von mehr als der Wellenlänge λ₀ abschwächt, oder in der Art eines unteren Kantenfilters (Figur 6e), der insbesondere Strahlung einer Wellenlänge von weniger als der Wellenlänge λ₀ abschwächt, ausgestaltet sein. Des Weiteren kann durch entsprechende Vorgaben auch ein zusätzliches Maximum (Figur 6f) erzeugt werden oder ein Maximum im Emissionsspektrum verschoben werden, wie in Figur 6g durch den Doppelpfeil angedeutet.

Um bei den gewählten Materialien, insbesondere im Hinblick auf die metallischen Komponenten in der Beschichtung 24, die vollständige Abschirmung der Pigmentkerne 20 vom aufgeprägten elektrischen Wechselfeld in Folge des Farraday-Effekts zu vermeiden, ist in den Ausführungsbeispielen nach Figur 7 die Beschichtung 24 derart auf den jeweiligen Pigmentkem 20 aufgebracht, dass sie dessen Oberfläche 22 lediglich teilweise bedeckt. Um dies zu gewährleisten, kann bei der Herstellung des Wertdokuments 1 ein Verfahren angewendet werden, für das ein Zwischenprodukt in Figur 8 dargestellt ist. Bei diesem Ausführungsbeispiel für die Herstellung des Sicherheitselements 6, ist für das Sicherheitselement 6 ein Substrat 14 vorgesehen. Auf das Substrat 14 wird ein Harz 32 aufgetragen, wobei das Harz 32 nach dem Auftragen oder bereits vor oder während des Auftragens durch Wärmeeintrag erweicht wird. Anschließend werden Pigmentkerne 20 aus einem elektrolumineszierenden Material auf die Oberfläche des Harzes 32 aufgestreut. Bevorzugtermaßen erfolgt dies durch ein Sieb hindurch, so dass eine besonders gleichmäßige Verteilung der Pigmentkeme 20 gewährleistet ist. Die Erweichung des Harzes 32 wird dabei in einer Stärke gestaltet, dass die Pigmentkeme 20 nicht vollständig in das Harz 32 einsinken, sondern dass fast alle Kerne mit einem Teil ihrer Oberfläche aus dem Harz 32 hinausragen. Anschließend wird dann beispielsweise mittels PVD- oder CVD-Verfahren eine Beschichtung vorgenommen, so dass die Pigmentkerne 20 lediglich teilweise beschichtet werden.

Alternativ kann aber auch vorgesehen sein, die Pigmente 10 in einem ersten Arbeitsschritt mit einer vollständigen Beschichtung 24, wie in Figur 5 gezeigt, herzustellen. Die Beschichtung der Pigmentkeme 20 mit der Beschichtung 24 kann dabei insbesondere mittels Physical Vapor Deposition (PVD), Chemical Vapor Deposition (CVD) oder eines Sol-Gel-Prozesses erfolgen. Um ausgehend von derartig vorbereiteten Pigmenten 10 eine lediglich teilweise beschichtete Oberfläche 22 der Pigmente 20 zu gewährleisten, wird dem Beschichtungsschritt ein Mahlvorgang nachgeschaltet. Durch das Mahlen wird von dem zunächst vollständig beschichteten Pigmentkem 20 ein Teil der Beschichtung weggebrochen. Der Mahlvorgang wird dabei beispielsweise in einer Kugelmühle durchgeführt, wobei dem Pulver vor oder während des Mahlens ein Mahlhilfsmittel zugefügt wird. Als Mahlhilfsmittel kann dabei Acetylcholin ([N(CH₃)₃(C₂H₅O)]⁺COO⁻), Öl oder eine wässrige Suspension vorgesehen sein.

Alternativ kann der Mahlvorgang aber auch im Rahmen der Herstellung einer Druckfarbe erfolgen, so dass der insgesamt erforderliche Herstellungsaufwand besonders gering gehalten ist. Dazu werden die elektrolumineszierenden Pigmente 10 einer Druckfarbe beigefügt, mit der dann das Wertdokument 1 zur Herstellung des Sicherheitselements 6 und dessen Markierungsschicht 8 bedruckt werden kann. Die Farbe, die sich im Allgemeinen aus Binder und Farbpigmenten zusammensetzt, enthält in diesem Fall zusätzlich die elektrolumineszierenden Pigmente 10 mit der vollständigen optisch aktiven Beschichtung 24. Wird die Farbe nun in einen, wie bei der Farbherstellung im Allgemeinen üblich, Dreiwalzenfarbstuhl gegeben und der Abstand der Walzenoberfläche der Walzen des Dreiwalzenfarbstuhls derart eingestellt, dass der Abstand etwas kleiner ist oder höchstens dem mittleren Durchmesser der Pulverteilchen entspricht, dann werden auch hier die Pulverteilchen-Keme mit der vollständigen Beschichtung einem Mahlvorgang unterzogen, so dass im Anschluss ein Gemisch aus Farbe und elektrolumineszierenden Pigmenten 10 vorliegt, deren Pigmentkeme 20 auf ihrer Oberfläche 22 lediglich teilweise beschichtet sind.

Die Mahlzeit in der Kugelmühle oder der Mahlvorgang im Dreiwalzenfarbstuhl betragen vorzugsweise 30 Minuten bis 2 Stunden. Nach diesem Zeitraum ist eine ausreichende Homogenisierung erreicht, wobei eine Zerstörung des Pigmentkerns 20 durch das Mahlen sicher vermieden ist.

### Bezugszeichenliste

- 1: Wertdokument
- 2: Trägerkörper
- 4: Markierungsbereich
- 6: Sicherheitselement
- 8: Markierungsschicht
- 10: elektrolumineszierende Pigmente
- 12: Pfeil
- 14: Elektroden
- 16: Beschichtung
- 20: Pigmentkem
- 22: Oberfläche
- 24: optisch aktive Beschichtung
- 26,28,30: Lagen
- 32: Harz

- I: Intensität
- λ, λ₀ λ₁: Wellenlänge
- Δλ: Bandbreite

## Patentansprüche

1. Wertdokument (1) mit mindestens einem Sicherheitselement (6), das in einem Markierungsbereich (4) eine auf einem Trägerkörper (2) aufgebrachte, elektrolumineszierende Pigmente (10) umfassende Markierungsschicht (8) umfasst, wobei die elektrolumineszierenden Pigmente (10) jeweils einen Pigmentkern (20) umfassen, der aus elektrolumineszierendem Material gebildet ist, das ein Emissionsspektrum (Fig. 6a) aufweist,
**dadurch gekennzeichnet, dass**
der Pigmentkern (20) von einer das Emissionsspektrum (Fig. 6a) wellenlängenselektiv, optisch filternden Beschichtung (24) umgeben ist, wobei das den jeweiligen Pigmentkern (20) bildende elektrolumineszierende Material aus (co-)dotiertem ZnS, ZnSe, SrS, CaS oder CdS, besteht, und die Dotierung als Aktivator Cu und/oder Au und/oder Mn und als Koaktivator Halogenidionen oder 3-wertige Kationen umfasst und wobei zumindest eine Lage (26, 28, 30) der Beschichtung (24) aus anorganischem Material in Form eines Metalls aus Fe und/oder Co und/oder Ni und/oder Cr und/oder Mo und/oder W und/oder V und/oder Nb, gebildet ist.

2. Wertdokument (1) nach Anspruch 1, bei dem die Beschichtung (24) eine Interferenzbeschichtung bildet, und mindestens zwei Lagen (26, 28, 30) mit einem unterschiedlichen Brechungsindex aufweist und eine Lage eine Dicke von höchstens 1 µm, vorzugsweise von etwa 50 bis 200 nm, aufweist.

3. Wertdokument (1) nach Anspruch 1 oder 2, bei dem die Pigmente (10) eine mittlere Pigmentgröße von etwa 1 µm bis 50 µm, vorzugsweise von etwa 3 µm bis 8 µm, aufweisen.

4. Wertdokument (1) nach einem der Ansprüche 1 bis 3, mit einem aus elektrolumineszierendem Material gebildeten Pigmentkern (20), bei dem durch Dotierung der Beschichtung (24) mit Metallionen die Beschichtung (24) ein nichtlineares Transmissions - und/oder Absorptionsverhalten aufweist.

5. Wertdokument (1) nach einem der Ansprüche 1 bis 4, bei dem das den Pigmentkern (20) bildende elektrolumineszierende Material eine kubische Kristallstruktur aufweist.

6. Wertdokument (1) nach einem der Ansprüche 1 bis 5, bei dem zumindest eine weitere Lage (26, 28, 30) der Beschichtung (24) aus anorganischem Material aus Oxiden, Nitriden, Oxysulfiden, Sulfiden von Metallen bzw. Halbmetallen oder solchen, welche mit Metallen oder Halbmetallen (co-)dotiert gebildet ist.

7. Wertdokument (1) nach Anspruch 6, bei dem das anorganische Material aus SiO₂ SiO, TiO₂, NiO, Ni₂O₃, CoO, Co₂O₃,Y₂O₃ oder ZrO₂ gebildet ist.

8. Wertdokument (1) nach einem der Ansprüche 1 bis 7, bei dem die Beschichtung (24) die Oberfläche des jeweiligen Pigmentkerns (20) lediglich teilweise bedeckt.

9. Wertdokument (1) nach einem der Ansprüche 1 bis 8, bei dem die Beschichtung (24) eine spektrale Transmission aufweist, die bei einer vorgegebenen Wellenlänge ein Maximum aufweist.

10. Wertdokument (1) nach Anspruch 9, bei dem die Beschichtung (24) Mittel zur Erzeugung eines zusätzlichen Maximums im Emissionsspektrum aufweist.

11. Wertdokument (1) nach Anspruch 9, bei dem die Beschichtung (24) Mittel zur Verschiebung eines Maximums im Emissionsspektrum aufweist.

12. Wertdokument (1) nach einem der Ansprüche 1 bis 11, bei dem die Beschichtung (24) noch eine weitere Lage aufweist, die eine Komprimierung und Fokussierung eines von außen aufgebrachten elektrischen Feldes im unmittelbaren Umgebungsbereich des elektrolumineszierenden Materials bewirkt.

13. Verfahren zur Herstellung eines Wertdokuments (1) nach einem der Ansprüche 1 bis 12, bei dem zur Herstellung der Markierungsschicht (8) ein Harz (32) auf den Trägerkörper (2) aufgebracht und erweicht wird,
**dadurch gekennzeichnet, dass**
im erweichten Zustand des Harzes (32) Pigmentkerne (20) derart aufgebracht werden, dass die Pigmentkerne (20) zumindest teilweise in das Harz (32) einsinken, so dass lediglich ein Teil der Oberfläche der Pigmentkerne (20) aus dem Harz (32) herausschaut, und wobei anschließend mittels Physical Vapor Deposition (PVD) und/oder Chemical Vapor Deposition (CVD) die Beschichtung (24) aufgebracht wird.

14. Verfahren nach Anspruch 13, bei dem ein Harz (32) auf Acrylatbasis verwendet wird.

15. Verfahren nach Anspruch 13 oder 14, bei dem die Pigmentkerne (20) über ein Sieb auf das Harz (32) aufgestreut werden.

16. Verfahren nach einem der Ansprüche 13 bis 15, bei dem die Markierungsschicht (8) mittels eines Transferverfahrens auf den Trägerkörper (2) aufgebracht wird.

17. Verfahren zur Herstellung eines Wertdokuments (1) nach einem der Ansprüche 1 bis 12, bei dem zur Herstellung von elektrolumineszierenden Pigmenten (10) die Pigmentkerne (20) mittels Physical Vapor Deposition (PVD) und/oder Chemical Vapor Deposition (CVD) und/oder Plasmaverfahrens und/oder eines Sol-Gel-Prozesses und/oder Aufpolymerisierens und/oder elektrochemischer/galvanischer Beschichtung und/oder Wirbelschichtverfahren und/oder mittels Selbstanordnung (self-assembling) und/oder Hybridisierung mit der Beschichtung (24) versehen werden,
**dadurch gekennzeichnet, dass**
die Pigmentkerne (20) nach ihrer Beschichtung (24) einem Mahlvorgang derart unterzogen werden, dass ein Teil der Beschichtung (24) jeweils weggebrochen wird, so dass anschließend höchstens ein Teil der Oberfläche des jeweiligen Pigmentkerns (20) mit der Beschichtung (24) bedeckt ist.

18. Verfahren nach Anspruch 17, bei dem der Mahlvorgang in einer Kugelmühle durchgeführt wird, wobei vor Beginn oder während des Mahlens ein Mahlhilfsmittel zugeführt wird.

19. Verfahren nach Anspruch 17 oder 18, bei dem als Mahlhilfsmittel Acetylcholin und/oder Öl und/oder eine wässrige Suspension verwendet wird.

20. Verfahren nach einem der Ansprüche 17 bis 19, bei dem der Mahlvorgang bei einer Farbherstellung in einem Dreiwalzenfarbstuhl durchgeführt wird, wobei die beschichteten Pigmente (10) Bestandteil der Farbe sind.

21. Verfahren nach Anspruch 20, bei dem als weiterer Bestandteile der Farbe Farbbinder und Farbpigmente vorgesehen sind.

22. Verfahren nach Anspruch 20 oder 21, bei dem der Abstand der Oberflächen der Walzen des Dreiwalzenfarbstuhls auf einen Wert von maximal dem mittleren Durchmesser der Pigmente (10) eingestellt wird.

23. Verfahren nach einem der Ansprüche 17 bis 22, bei dem der Mahlvorgang für maximal 2 Stunden durchgeführt wird.

24. Verfahren nach einem Ansprüche 17 bis 23, bei dem die Markierungsschicht (8) mittels eines Druckverfahrens, vorzugsweise mittels Siebdruck, Stichtiefdruck, Offsetdruck, Lettersetdruck, auf den Trägerkörper aufgebracht wird.

25. Verfahren nach einem der Ansprüche 17 bis 24, bei dem beim Aufbringen der Markierungsschicht (8) eine Druckfarbe verwendet wird, in der zusätzlich zu den elektrolumineszierenden Pigmenten (10) ein Löse- und/oder Bindemittel enthalten ist.

26. Verfahren nach einem der Ansprüche 17 bis 25, bei dem die Druckfarbe einen Pigmentanteil von insgesamt weniger als 30%, vorzugsweise von weniger als 25%, enthält.

## Claims

1. Value document (1) comprising at least one security element (6) which comprises in a marking region (4) a marking layer (8), which is applied to a substrate (2) and comprises electroluminescent pigments (10), the electroluminescent pigments (10) each comprising a pigment core (20) which is formed from electroluminescent material having an emission spectrum (Fig. 6a), **characterised in that** the pigment core (20) is surrounded by a coating (24) which optically filters the emission spectrum (Fig. 6a) in a wavelength-selective manner, the electroluminescent material which forms the respective pigment core (20) consisting of doped or co-doped ZnS, ZnSe, SrS, CaS or CdS, and the doping comprising Cu and/or Au and/or Mn as activators and halide ions or trivalent cations as coactivators, and at least one layer (26, 28, 30) of the coating (24) being formed from inorganic material in the form of a metal selected from Fe and/or Co and/or Ni and/or Cr and/or Mo and/or W and/or V and/or Nb.

2. Value document (1) according to claim 1, in which the coating (24) forms an interference coating and comprises at least two layers (26, 28, 30) of a different refractive index, and one layer has a thickness of at most 1 µm, preferably of approximately 50 to 200 nm.

3. Value document (1) according to either claim 1 or claim 2, in which the pigments (10) exhibit an average pigment size of approximately 1 µm to 50 µm, preferably of approximately 3 µm to 8 µm.

4. Value document (1) according to any one of claims 1 to 3, comprising a pigment core (20) formed from electroluminescent material, in which the coating (24) exhibits non-linear transmission and/or absorption characteristics due to the coating (24) being doped with metal ions.

5. Value document (1) according to any one of claims 1 to 4, in which the electroluminescent material forming the pigment core (20) exhibits a cubic crystal structure.

6. Value document (1) according to any one of claims 1 to 5, in which at least one further layer (26, 28, 30) of the coating (24) is formed from inorganic material selected from oxides, nitrides, oxysulphides, sulphides of metals or semi-metals or the like, which is in a form doped or co-doped with metals or semi-metals.

7. Value document (1) according to claim 6, in which the inorganic material is formed from SiO₂ SiO, TiO₂, NiO, Ni₂O₃, CoO, Co₂O₃, Y₂O₃ or ZrO₂.

8. Value document (1) according to any one of claims 1 to 7, in which the coating (24) only covers the surface of the respective pigment core (20) in part.

9. Value document (1) according to any one of claims 1 to 8, in which the coating (24) exhibits a spectral transmission which exhibits a maximum at a predetermined wavelength.

10. Value document (1) according to claim 9, in which the coating (24) comprises means for creating an additional maximum in the emission spectrum.

11. Value document (1) according to claim 9, in which the coating (24) comprises means for shifting a maximum in the emission spectrum.

12. Value document (1) according to any one of claims 1 to 11, in which the coating (24) comprises a further layer which causes compression and focussing of an externally applied electric field in the direct vicinity of the electroluminescent material.

13. Method for manufacturing a value document (1) according to any one of claims 1 to 12, in which a resin (32) is applied to the substrate (2) and softened to produce the marking layer (8), **characterised in that** once the resin (32) has softened, pigment cores (20) are applied in such a way that the pigment cores (20) sink into the resin (32) at least in part, in such a way that merely part of the surface of the pigment cores (20) projects out from the resin (32), and **in that** the coating (24) is subsequently applied by physical vapour deposition (PVD) and/or chemical vapour deposition (CVD).

14. Method according to claim 13, in which an acrylate-based resin (32) is used.

15. Method according to either claim 13 or claim 14, in which the pigment cores (20) are scattered onto the resin (32) via a sieve.

16. Method according to any one of claims 13 to 15, in which the marking layer (8) is applied to the substrate (2) by a transfer method.

17. Method for manufacturing a value document (1) according to any one of claims 1 to 12, in which for manufacturing electroluminescent pigments (10), the pigment cores (20) are provided with the coating (24) by physical vapour deposition (PVD) and/or chemical vapour deposition (CVD) and/or plasma-enhanced deposition and/or a sol-gel process and/or grafting and/or electroplating/electrochemical plating and/or fluidised bed processes and/or by self-assembling and/or hybridisation, **characterised in that** after being coated (24), the pigment cores (20) are subjected to a grinding process, in such a way that part of the coating (24) is broken away in each case, in such a way that subsequently at most part of the surface of the respective pigment core (20) is covered by the coating (24).

18. Method according to claim 17, in which the grinding process is carried out in a ball mill, a grinding agent being introduced before the start of or during the grinding.

19. Method according to either claim 17 or claim 18, in which acetylcholine and/or oil and/or an aqueous suspension is used as a grinding agent.

20. Method according to any one of claims 17 to 19, in which the grinding process is carried out during dye manufacture in a three-roller dye mill, the coated pigments (10) being a constituent of the dye.

21. Method according to claim 20, in which dye binders and dyeing pigments are provided as further constituents of the dye.

22. Method according to either claim 20 or claim 21, in which the distance of the surfaces of the rollers of the three-roller dye mill is set to a value of at most the average diameter of the pigments (10).

23. Method according to any one of claims 17 to 22, in which the grinding process is carried out for at most 2 hours.

24. Method according to any one of claims 17 to 23, in which the marking layer (8) is applied to the substrate by printing, preferably by screen printing, recess printing, offset printing or letterset printing.

25. Method according to any one of claims 17 to 24, in which when applying the marking layer (8), a printing dye is used which comprises a solvent and/or binder in addition to the electroluminescent pigments (10).

26. Method according to any one of claims 17 to 25, in which the printing dye comprises a pigment content of less than 30 %, preferably less than 25 %, in total.

## Revendications

1. Document de valeur (1) avec au moins un élément de sûreté (6), comprenant, dans une zone de marquage (4), une couche de marquage (8), appliquée sur un corps support (2), comprenant des pigments (10) électroluminescents, les pigments (10) électroluminescents comprenant chacun un noyau de pigment (20) formé d'un matériau électroluminescent, présentant un spectre d'émission (Fig. 6a),
**caractérisé en ce que**
le noyau de pigment (20) est entouré par un revêtement (24) filtrant optiquement, opérant une sélectivité en longue d'onde sur le spectre d'émission (Fig. 6a), le matériau électroluminescent formant le noyau de pigment (20) respectif étant composé de ZnS, ZnSe, SrS, CaS ou CdS, (co)dopé, et le dopage en tant qu'activateur, du Cu et/ou Au et/ou Mn et, en tant que coactivateur, des ions halogénures ou des cations trivalents, et où au moins une couche (26, 28, 30) du revêtement (24) est formée de matériau non organique se présentant sous la forme d'un métal composé de Fe et/ou Co et/ou Ni et/ou Cr et/ou Mo et/ou W et/ou V et/ou Nb.

2. Document de valeur (1) selon la revendication 1, dans lequel le revêtement (24) forme un revêtement à interférence, et présente au moins deux couches (26, 28, 30) ayant un indice de réfraction différent et une couche présente une épaisseur maximale de 1 µm, de préférence d'à peu près 50 à 200 nm.

3. Document de valeur (1) selon la revendication 1 ou 2, dans lequel les pigments (10) présentent une grosseur de pigment d'à peu près 1 µm à 50 µm, de préférence d'à peu près 3 µm à 8 µm

4. Document de valeur (1) selon l'une des revendications 1 à 3, avec un noyau de pigment (20) formé de matériau électroluminescent, dans lequel, par dopage du revêtement (24) avec des ions métalliques, le revêtement (24) présente un comportement en transmission et/ou en absorption non linéaire.

5. Document de valeur (1) selon l'une des revendications 1 à 4, dans lequel le matériau électroluminescent formant le noyau de pigment (20) présente une structure cristalline cubique.

6. Document de valeur (1) selon l'une des revendications 1 à 5, dans lequel au moins une autre couche (26, 28, 30) du revêtement (24) est formée de matériau non organique composé d'oxydes, nitrures, oxysulfures, sulfures de métaux ou de semi-métaux ou de tels, (co)dopés avec des métaux ou des semi-métaux.

7. Document de valeur (1) selon la revendication 6, dans lequel le matériau non organique est formé de SiO₂, SiO, TiO₂, NiO, Ni₂O₃, CoO, Co₂O₃, Y₂O₃ ou ZrO₂.

8. Document de valeur (1) selon l'une des revendications 1 à 7, dans lequel le revêtement (24) couvre seulement partiellement la surface du noyau de pigment (20) respectif.

9. Document de valeur (1) selon l'une des revendications 1 à 8, dans lequel le revêtement (24) présente une transmission spectrale présentant un maximum pour une longueur d'onde prédéterminée.

10. Document de valeur (1) selon la revendication 9, dans lequel le revêtement (24) présente des moyens pour produire un maximum supplémentaire dans le spectre d'émission.

11. Document de valeur (1) selon la revendication 9, dans lequel le revêtement (24) présente des moyens pour décaler un maximum dans le spectre d'émission.

12. Document de valeur (1) selon l'une des revendications 1 à 11, dans lequel le revêtement (24) présente encore une autre couche, provoquant une compression et une focalisation d'un champ électrique, appliqué de l'extérieur, dans la zone environnante immédiate du matériau électroluminescent.

13. Procédé de fabrication d'un document de valeur (1) selon l'une des revendications 1 à 12, dans lequel, pour la fabrication de la couche de marquage (8), une résine (32) est appliquée sur le corps support (2) et amollie,
**caractérisé en ce que**,
la résine (32) se trouvant à l'état amolli, des noyaux de pigment (20) sont appliqués de manière quel les noyaux de pigment (20) s'enfoncent au moins partiellement dans la résine (32), de sorte que seulement une partie de la surface des noyaux de pigment (20) ressort de la résine (32), et où, ensuite, le revêtement (24) est appliqué par Déposition Physique en Phase Vapeur (PVD) et/ou Déposition Chimique en Phase Vapeur (CVD).

14. Procédé selon la revendication 13, dans lequel on utilise une résine (32) à base d'acrylate.

15. Procédé selon la revendication 13 ou 14, dans lequel les noyaux de pigment (20) sont dispersés sur la résine (32) en passant par un tamis.

16. Procédé selon la revendication 13 ou 14, dans lequel la couche de marquage (8) est appliquée sur le corps support (2) au moyen d'un procédé de transfert.

17. Procédé de fabrication d'un document de valeur (1) selon l'une des revendications 1 à 12, dans lequel, pour la fabrication de pigments (10) électroluminescents, les noyaux de pigment (20) sont munis du revêtement (24) par Déposition Physique en Phase Vapeur (PVD) et/ou Déposition Chimique en Phase Vapeur (CVD) et/ou procédé au plasma et/ou à l'aide d'un procédé sol-gel et/ou polymérisation et/ou revêtement électrochimique/galvanique et/ou procédé en lit fluidisé et/ou au moyen d'autoassemblage (self-assembling) et/ou d'hybridisation,
**caractérisé en ce que**
les noyaux de pigment (20), après leur revêtement (24), sont soumis à un processus de broyage, de manière qu'une partie du revêtement (24) soit chaque fois éliminée par fracturation, de manière que, ensuite, au maximum une partie de la surface du noyau de pigment (20) respectif soit couverte du revêtement (24).

18. Procédé selon la revendication 17, dans lequel le processus de broyage est effectué dans un broyeur à boules, un agent auxiliaire de broyage étant amené avant le début ou pendant le broyage.

19. Procédé selon la revendication 17 ou 18, dans lequel de l'acétylcholine et/ou de l'huile et/ou une suspension aqueuse est utilisée en tant qu'agent auxiliaire de broyage.

20. Procédé selon l'une des revendications 17 à 19, dans lequel, dans le cas d'une fabrication d'encre, le processus de broyage est effectué dans un broyeur à encre à trois rouleaux, les pigments (10) revêtus étant un constituant de l'encre.

21. Procédé selon la revendication 20, dans lequel des liants d'encre et des pigments de coloration sont prévus à tire d'autre constituants de encre.

22. Procédé selon la revendication 20 ou 21, dans lequel l'espacement des surfaces des rouleaux du broyeur à encre à trois rouleaux est réglé à une valeur maximale du diamètre moyen des pigments (10).

23. Procédé selon l'une des revendications 17 à 22, dans lequel le processus de broyage est conduit pendant une durée maximale de 2 heures.

24. Procédé selon l'une des revendications 17 à 23, dans lequel la couche de marquage (8) est appliquée sur le corps support au moyen d'un procédé d'impression, de préférence par impression sérigraphique, impression entaille douce, impression offset, impression letterset (typographie indirecte).

25. Procédé selon l'une des revendications 17 à 24, dans lequel, lors de l'application de la couche de marquage (8), est utilisée une encre d'impression dans laquelle, en plus des pigments (10) électroluminescents, est contenu un solvant et/ou un liant.

26. Procédé selon l'une des revendications 17 à 25, dans lequel l'encre d'impression contient une proportion de pigments globalement inférieure à 30 %, de préférence inférieure à 25 %.
